# EUROPÄISCHE PATENTSCHRIFT

(11) **EP 0 106 961 B1**
(45) Veröffentlichungstag und Bekanntmachung des Hinweises auf die Patenterteilung: **19.02.1986**
(21) Anmeldenummer: 83108017.1
(22) Anmeldetag: 12.08.1983
(51) Int. Cl.: C21D 1/76

(54) **Verfahren zum Herstellen einer Gasatmosphäre für das Glühen metallischer Werkstücke**
Method of producing a gas atmosphere for annealing metallic work pieces
Procédé de production d'une atmosphère de gaz pour recuire des pièces métalliques

(30) Priorität: 18.08.1982 DE 3230723
(43) Veröffentlichungstag der Anmeldung: 02.05.1984
(73) Patentinhaber: Linde Aktiengesellschaft, 65189 Wiesbaden (DE)
(72) Erfinder: Strigl, Reinhard, Dipl.-Ing., D-8000 München 50 (DE)
(74) Vertreter: Schaefer, Gerhard, Dr.

## Beschreibung

Die Erfindung betrifft ein Verfahren zum Herstellen einer Stickstoff und Wasserstoff enthaltenden Gasatmosphäre für das Glühen metallischer Werkstücke in einem Ofen.

Zum Glühen von Werkstücken, beispielsweise zum Blankglühen, Rekristallisationsglühen, Spannungsfreiglühen u.ä. wird neben EXO-Gas als Schutzgas üblicherweise ein aus einem Inertgas wie Stickstoff und einem reduzierenden Gas wie Wasserstoff bestehendes Gasgemisch eingesetzt. Stickstoff-Wasserstoff-Gasmischungen werden herkömmlicherweise nach einem der beiden folgenden Verfahren hergestellt:
Die eine Möglichkeit ist die Herstellung eines Stickstoff-Wasserstoff-Gemisches durch Spalten von Ammoniak in einem Spaltgasgenerator.Das Ammoniak-Spaltgas wird erzeugt, indem Ammoniak in diesem Generator über einen auf ca. 900° C erwärmten Nickelkatalysator geleitet wird. Dabei entsteht ein Gasgemisch, das aus 75 Vol.-% Wasserstoff und 25 Vol.-% Stickstoff besteht. In vielen Anwendungsfällen ist ein derartig hoher Anteil an Wasserstoff nicht notwendig. Aus diesem Grund wird das im Spaltgasgenerator erzeugte Gasgemisch häufig durch Zumischen von Stickstoff verdünnt. Die Anschaffung und Instandhaltung von Spaltgasgeneratoren ist aber sehr kostenaufwendig.

Der Einsatz eines Generators erübrigt sich bei dem zweiten Verfahren, das bisher zur Herstellung von Stickstoff-Wasserstoff-Gasgemischen verwendet wurde: Dabei werden Stickstoff und Wasserstoff in Vorratsbehältern gespeichert, in gasförmigem Zustand im erforderlichen Mengenverhältnis gemischt und das Gemisch wird in den Ofeninnenraum geleitet. Stickstoff kann in diesem Fall je nach Verbrauch in gasförmigem oder flüssigem Zustand gespeichert werden. Bei diesem Verfahren kann das Mengenverhältnis des Stickstoff-Wasserstoff-Gemisches zwar beliebig variiert werden (üblicherweise wird ein Wasserstoffanteil zwischen 2 Vol.-% und 30 Vol.-% gewählt), jedoch ist Wasserstoff als Liefergas relativ teuer.

Der Erfindung liegt daher die Aufgabe zugrunde, ein Verfahren anzugeben, mit dem ein Stickstoff und Wasserstoff enthaltendes Gasgemisch für das Glühen von Werkstücken in einem Ofen auf einfache und wirtschaftliche Weise hergestellt werden kann.

Diese Aufgabe wird erfindungsgemäss dadurch gelöst, dass in den Ofeninnenraum ein aus einem Inertgas und Ammoniak bestehendes Gasgemisch eingeleitet wird und der Ofeninnenraum vor dem Einleiten des Gasgemisches auf eine zur katalytischen Spaltung des Ammoniaks ausreichende Temperatur erhitzt wird.

Erfindungsgemäss ist weder ein Spaltgasgenerator noch die Lieferung bzw. Speicherung von Wasserstoff erforderlich. Das erfindungsgemässe Verfahren beruht auf der Erkenntnis, dass Ammoniak im Innenraum eines Glühofens katalytisch in Stickstoff und Wasserstoff gespalten und auf diese Weise zusammen mit zusätzlich zugeführtem Stickstoff ein für die Glühbehandlung von Werkstücken geeignetes Gasgemisch innerhalb des Ofens gebildet werden kann. Die beim Glühen eingesetzten Öfen enthalten Bauteile, die bei einer geeigneten Temperatur eine katalytische Spaltung von Ammoniak bewirken. Derartige, üblicherweise aus Chrom-Nickelstählen gefertigte Bauteile sind beispielsweise die Ofenmuffel oder das Förderband. Somit ist im Ofeninnenraum eine für die Spaltung des Ammoniaks ausreichend grosse Katalysatorfläche vorhanden. Beim erfindungsgemässen Verfahren fungiert demnach der Ofen selbst als Gasgenerator.

Durch das erfindungsgemässe Verfahren kann im Wärmebehandlungsofen ein Stickstoff-Wasserstoff-Gemisch bereitgestellt werden, das kostengünstiger ist als ein in einem Spaltgasgenerator oder durch Mischen der in Komponentenform gespeicherten Gase hergestelltes Gasgemisch.

Der Anteil des Ammoniaks im Ammoniak-Stickstoff-Gemisch kann anhand des bekannten Mengenverhältnisses im Spaltgas leicht eingestellt werden und richtet sich nach dem gewünschten Wasserstoffgehalt in der Glühofenatmosphäre.

Bestehen die die katalytische Spaltung bewirkenden Teile des Ofens aus Chrom-Nickelstählen, so wird der Ofeninnenraum für das erfindungsgemässe Verfahren auf eine oberhalb von 500° C liegende Temperatur erhitzt.

Wegen seiner Verfügbarkeit sowie des relativ niedrigen Preises wird als Inertgas zweckmässigerweise Stickstoff verwendet, der zudem einfach zu speichern ist.

In einer vorteilhaften Variante der Erfindung, die ein kohlungsneutrales Glühen von Werkstücken ermöglicht, wird zusätzlich zum Stickstoff-Ammoniak-Gemisch ein aus Kohlenwasserstoffen bestehendes Gas, beispielsweise Erdgas oder Propan, in den Ofen geleitet.

Besonders vorteilhaft lässt sich das erfindungsgemässe Verfahren auf das Glühen von Chrom-Nickelstählen anwenden, da das Glühgut in diesem Fall selbst als Katalysator für die Spaltung des Ammoniaks wirkt. Es lässt sich aber auch beim Glühen von anderen Stählen und bei NE-Metallen wie z.B. beim Glühen von Neusilberteilen einsetzen.

Eine weitere günstige Anwendung dieses erfindungsgemässen Verfahrens ist in Anspruch 6 angegeben.

Das erfindungsgemässe Verfahren kann aber auch zum Glühen anderer Materialien verwendet werden, die bei einer Temperatur über 500° C reduzierend geglüht werden müssen.

## Patentansprüche

1. Verfahren zum Herstellen einer Stickstoff und Wasserstoff enthaltenden Gasatmosphäre für das Glühen metallischer Werkstücke in einem Ofen, dadurch gekennzeichnet, dass in den Ofeninnenraum ein aus einem Inertgas und Ammoniak bestehendes Gasgemisch eingeleitet wird und der Ofeninnenraum vor dem Einleiten des Gasgemisches auf eine zur katalytischen Spaltung des Ammoniaks ausreichende Temperatur erhitzt wird.

2. Verfahren nach Anspruch 1, dadurch gekennzeichnet, dass der Ofeninnenraum auf eine oberhalb ca. 500° C liegende Temperatur erhitzt. wird.

3. Verfahren nach Anspruch 1 oder 2, dadurch gekennzeichnet, dass das inerte Gas Stickstoff ist.

4. Verfahren nach einem der Ansprüche 1 bis 3, dadurch gekennzeichnet, dass dem Ofeninnenraum zusätzlich ein aus Kohlenwasserstoffen bestehendes Gas zugeführt wird.

5. Anwendung des Verfahrens nach einem der Ansprüche 1 bis 4 auf das Glühen von Stahlteilen und NE-Metallteilen.

6. Anwendung des Verfahrens nach einem der Ansprüche 1 bis 4 auf das isotherme Glühen von Gesenkschmiedeteilen oder von Teilen aus Grauguss (GG), Sphäroguss (GGG), Stahlguss (GGS) oder Temperguss (GGT).

## Claims

1. A process for the production of a gas atmosphere containing nitrogen and hydrogen for the annealing of metallic workpieces in a furnace, characterised in that a gas mixture consisting of an inert gas and ammonia is introduced into the interior of the furnace and the interior of the furnace is heated to a temperature which is sufficient for the catalytic splitting of the ammonia prior to the introduction of the gas mixture.

2. A process as claimed in Claim 1, characterised in that the interior of the furnace is heated to a temperature above about 500° C.

3. A process as claimed in Claim 1 or Claim 2, characterised in that the inert gas is nitrogen.

4. A process as claimed in one of Claims 1 to 3, characterised in that the interior of the furnace is additionally supplied with a gas consisting of hydrocarbons.

5. The use of the process as claimed in one of Claims 1 to 4 in the annealing of steel components and NE-metal components.

6. The use of the process as claimed in one of Claims 1 to 4 for the isothermal annealing of drop forgings or components made of grey cast iron (GG), spheroidized cast iron (GGG), cast steel (GGS) or malleable cast iron (GGT).

## Revendications

1. Procédé de production d'une atmosphère de gaz contenant de l'azote et de l'hydrogène pour recuire des pièces métalliques dans un four, caractérisé en ce que l'on introduit à l'intérieur du four un mélange de gaz inerte et d'ammoniac et, avant l'introduction du mélange de gaz, l'on chauffe l'intérieur du four à une température suffisant au craquage catalytique de l'ammoniac.

2. Procédé selon la revendiation 1, caractérisé en.ce que l'on chauffe l'intérieur du four à une température supérieure à 500° C.

3. Procédé selon la revendication 1 ou 2, caractérisé en ce que le gaz inerte est de l'azote.

4. Procédé selon l'une quelconque des revendications 1 à 3, caractérisé en ce que, à l'intérieur du four, on introduit en outre un gaz composé d'hydrocarbures.

5. Application du procédé selon l'une quelconque des revendications 1 à 4 au recuit de pièces d'acier et de pièces en métaux non ferreux.

6. Application du procédé selon l'une quelconque des revendications 1 à 4 au recuit isotherme de pièces estampées ou de pièces en fonte grise, fonte sphérolithique, fonte d'acier ou fonte malléable.
